# EUROPÄISCHE PATENTSCHRIFT

(11) **EP 0 202 267 B1**
(45) Veröffentlichungstag und Bekanntmachung des Hinweises auf die Patenterteilung: **24.08.1988**
(21) Anmeldenummer: 85905591.5
(22) Anmeldetag: 11.11.1985
(51) Int. Cl.: A63B 51/02, B65H 55/00

(54) **VERFAHREN ZUM HERSTELLEN EINER BESPANNUNGSSAITE IN LIEFERFORM FÜR BALLSCHLÄGER, EINE SO HERGESTELLTE BESPANNUNGSSAITE, SOWIE VERFAHREN ZUM BESPANNEN VON BALLSCHLÄGERN MIT DIESER BESPANNUNGSSAITE**
METHOD FOR FABRICATING A STRING FOR A RACKET, STRING OBTAINED BY SAID METHOD AND METHOD FOR STRINGING A RACKET WITH SAID STRING
PROCEDE DE FABRICATION D'UNE CORDE POUR RAQUETTE, CORDE OBTENUE PAR CE PROCEDE ET PROCEDE POUR CORDER UNE RAQUETTE AVEC CETTE CORDE

(30) Priorität: 09.11.1984 AT 3556/84
(43) Veröffentlichungstag der Anmeldung: 26.11.1986
(73) Patentinhaber: ISOSPORT VERBUNDBAUTEILE Ges.m.b.H., A-7000 Eisenstadt (AT)
(72) Erfinder: WOLTRON, Herbert, D-6520 Worms 15 (DE); SCHAMESBERGER, Robert, A-7000 Eisenstadt (AT)
(74) Vertreter: Stampfer, Heinz
(86) Internationale Anmeldenummer: AT8500046
(87) Internationale Veröffentlichungsnummer: WO8602850

(56) Entgegenhaltungen:
- WO-A-83/03998
- FR-A- 2 240 635
- GB-A- 2 030 537
- US-A- 4 377 963

## Beschreibung

Die Erfindung betrifft ein Verfahren zum Konditionieren einer Bespannungssaite in Lieferform für Ballschläger, insbesondere Tennisschläger, sowie eine so konditionierte Bespannungssaite. Sie betrifft ferner ein Verfahren zum Bespannen von Ballschlägern mit dieser Bespannungssaite.

Bespannungssaiten für Tennisschläger werden mit einer vorgegebenen Vorspannung auf den Schlägerrahmen aufgebracht. Es ist nun eine bekannte Tatsache, dass nach dem Aufspannen der Saite auf dem Schlägerrahmen die Saitenspannung ständig abnimmt, wobei diese Spannungsverringerung mit einer mit fortschreitender Zeit sinkenden Abnahmerate erfolgt. Ein Grossteil der Abnahme der Saitenspannung erfolgt dabei im allgemeinen innerhalb eines Zeitraumes von etwa 40 s nach Aufspannen der betreffenden Saite auf den Schlägerrahmen.

Diese als Relaxation bekannte Erscheinung, welche in unterschiedlicher Stärke sowohl bei Darmsaiten als auch für die verschiedenen Kunststoff-Bespannungssaiten zutrifft, hat zur Folge, dass die Bespannungssaite immer mit einer Vorspannung auf den Schlägerrahmen aufgebracht werden muss, die beträchtlich über der über die Lebensdauer der Bespannung gemittelten Saitenspannung im Schläger liegt. Die Höhe der Vorspannung ist aber dadurch begrenzt, dass sie innerhalb des elastischen Bereiches liegen muss. Diese Relaxation ist nun bei Darmsaiten relativ gering. Darmsaitenbespannungen haben aber andere Nachteile, welche durch Qualitätsschwankungen des verwendeten Darmmaterials bedingt sind und andererseits in ihrer hohen Feuchtigkeitsaufnahme, welche wegen der dadurch hervorgerufenen starken Längenänderung bei hoher Luftfeuchtigkeit die Bespielbarkeit von Schlägern mit Darmsaitenbespannung beeinträchtigt. Ausserdem ist die Darmsaitenherstellung relativ teuer. Bei den im Handel erhältlichen Bespannungssaiten, die aus einem Polyamid-Monofilament bestehen, ist die genannte Relaxation zwar etwas grösser, aber noch immer relativ gering.

Mit solchen Polyamid-Bespannungssaiten können aber nur relativ harte Bespannungen erzeugt werden, die für den Spielereinige Nachteile bringen. Dies sei nachstehend anhand der in Fig. 1 gezeigten Kurven näher erläutert.

In Fig. 1 zeigt die Kurve für eine handelsübliche Darmsaite die Abhängigkeit der durch das Produkt aus dem Elastizitätsmodul A und der Saitenquerschnittfläche A definierten Federrate E'.A. (in kN) von der Saitenvorspannkraft Fᵥ (in N). Wie man sieht, ändert sich der Wert dieser Federrate mit der Saitenvorspannkraft nur sehr wenig. Daraus ergeben sich die guten Bespieleigenschaften von Tennisschlägern mit Darmsaitenbespannung.

Bespannungssaiten aus Polyamid-Monofilamenten weisen nun Federratencharakteristiken einer Art auf, wiesiez.B. in Fig. 1 durch Kurve Bgegeben sind: Die Federkonstante E'.A. ist in dem in Frage kommenden Bereich der Saitenvorspannkraft Fᵥ von 200 bis 300 N grösser als bei vergleichbaren Darmsaiten und steigt ausserdem mit zunehmender Vorspannung mit relativ grosser Steigung im wesentlichen linear an. Daraus ergibt sich, dass die beim Auftreten des Balles auf den Schläger eintretenden Verformungen der Bespannung geringer sind als bei vergleichbaren Darmsaitenbespannungen und die für die Abbremsung einer bestimmten kinetischen Energie des Balles benötigten, vom Schläger aufzunehmenden Kraftspitzen dementsprechend höher liegen als bei Darmsaitenbespannungen.

Der Spieler empfindet daher einen Schläger mit Kunststoffsaitenbespannung als «hart», der im Verhältnis zu Schlägern mit Darmsaitenbespannung umso härter wirkt, umso wuchtiger die Schläge ausgeführt werden müssen.

Die Anmelderin hat nun gefunden, dass z.B. eine Bespannungssaite, in welcher monoaxial verstreckte Folienbändchen aus Polypropylen, das z.B. einen nach DIN 53 735 bestimmten Schmelzindex MFI 190/5 in einer Grösse zwischen etwa 0,3 bis 0,5 g/10 min aufweist, in mehreren übereinanderliegenden Wickellagen miteinander verschweisst sind, mit der Kurve C eine ähnliche Federratencharakteristik aufweist wie eine Darmsaite (siehe Kurve A). Eine solche Bespannungssaite ist in der WO-A-8 303 998 beschrieben. Diese Bespannungssaite zeigt aber eine relativ starke Relaxationserscheinung.

Hier will die Erfindung Abhilfe schaffen. Die Erfindung, wie sie zunächst in den Ansprüchen 1 bis 11 gekennzeichnet ist, löst die Aufgabe, eine für die Bespannung vorbereitete Bespannungssaite in einer Lieferform zu realisieren, bei der die Relaxation der dann auf den Schläger aufgespannten Saite verringert ist. Dies geschieht durch eine besondere Konditionierung der Saite.

Die Erfindung, wie sie in den Ansprüchen 12 und 13 gekennzeichnet ist, löst ferner die Aufgabe, ein Verfahren zum Bespannen von Ballschlägern, insbesondere von Tennisschlägern anzugeben, bei dem die Eigenschaften der erfindungsgemässen Bespannungssaite zum Tragen kommt.

Die Erfindung wird nachstehend anhand der Figuren 2 bis 5 näher erläutert, dabei zeigen
Fig. 2 einen spulenförmigen Trägerkörper senkrecht zur Spulenachse im Aufriss,
Fig. 3 diesen Trägerkörper in einem Riss parallel zur Spulenachse und
Fig. 4 eine Vorrichtung zur Durchführung des erfindungsgemässen Verfahrens zur Konditionierung einer Tennissaite in einer Lieferform, während in
Fig. 5 die Ergebnisse von Relaxationsmessungen an verschiedenen Saiten ohne bzw. mit der erfindungsgemässen Konditionierung in Kurvenform wiedergegeben sind.

Ein spulenförmiger Trägerkörper (siehe die Figuren 2 und 3) weist eine konvexe kreiszylindrische Fläche 3 auf, die an beiden Seiten von Spulenwänden 4, 5 begrenzt und an deren kreiszylindrischen Innenfläche 6 des Trägerkörpers 1 eine Nase 7 angeordnet ist. An den beiden Spulenwänden 4, 5 sind ferner kerbförmige Schlitze 8, 9 zur Befestigung der Enden der auf den Trägerkörper 1 aufzubringenden Bespannungssaite angebracht.

Eine Vorrichtung (siehe Fig. 4) zur Durchführung des erfindungsgemässen Verfahrens zur Konditionierung einer Bespannungssaite in Lieferform umfasst eine Abziehstation 10, in der ein Saitenmagazin in Form einer Spule 11 auf eine bei 12 drehbar gelagerte und mit einer Motorbremse 13 verbundene Achse 14 aufgesteckt ist. Die Vorrichtung besteht ferner aus einer Aufwickelstation 15 mit einer als Spannkonus 16 ausgebildeten Aufnahme für den spulenförmigen Trägerkörper 1, dessen Nase 7 in eine (in der Figur nicht dargestellte) Nut am Spannkonus 16 eingreift. Dieser Spannkonus 16 sitzt auf einer bei 17 drehbar gelagerten Achse 18, welche über ein Untersetzungsgetriebe 19 durch einen Motor 20 angetrieben werden kann.

Für die Durchführung des Konditionierungs-Verfahrens wird z.B. eine handelsübliche, als Bespannungssaite für Tennisschläger bestimmte ca. 1,3 mm starke Darmsaite eingesetzt. Diese Saite wird nun in grösserer Länge (z.B. 500 m) auf die Spule 11 aufgebracht und diese auf die Achse 14 aufgesteckt. Gleichzeitig wird ein unbewickelter Trägerkörper 1 auf den Spannkonus 16 der Aufwickelstation 15 aufgespannt. Von der Spule 11 wird nun das freie Ende 21 der Saite in Richtung des Pfeiles 22 abgezogen und in den Schlitz 8 des Trägerkörpers 1 (siehe Fig. 1) hineingedrückt. Danach wird der Motor 20 und die Motorbremse 13 eingeschaltet, wodurch der Trägerkörper im Sinne des Pfeiles 23 (d.h. in Fig. 2) gegen den Uhrzeigersinn gedreht wird und die Saite 24 unter Überwindung eines von der Motorbremse 13 auf die Spule 11 im Sinne des Pfeiles 25 wirkenden, vorgegebenen Drehmomentes von der Spule 11 abgezogen wird. Das Drehmoment der Motorbremse wird dabei so eingestellt, dass das Aufwickeln der Saite 24 auf den Trägerkörper 1 mit einer Zugkraft von 275 N erfolgt, bei weicher die Saite 24 gegenüber ihrer ursprünglichen Länge eine Dehnung von ca. 6% erfährt. Das Aufwickeln der Saite 24 auf den Trägerkörper 1 erfolgt einlagig mit eng aneinanderliegenden Wicklungen bis zur vollständigen Bewicklung der Fläche 3. Danach wird der Motor 20 ausgeschaltet und die Saite 24 am Ende der Wicklungen in den kerbförmigen Spalt 9 hineingedrückt, die Motorbremse 13 darauf ausgeschaltet, die Saite 24 dann ausserhalb der Spule 11 so durchtrennt, dass noch ein etwa 1 bis 2 cm langes Saitenende übersteht, und der mit der Darmsaite 24 bewickelte Trägerkörper vom Spannungskonus 16 abgenommen. Die so mit Zugspannung auf den Trägerkörper 1 aufgebrachte Darmsaite 24 ist nun in der erfindungsgemässen Lieferform konditioniert.

Wie eingangs der Beschreibung dargelegt, tritt nach Aufspannung der Saite auf dem Schlägerrahmen infolge Relaxation des Saitenmaterials eine Abnahme der Saitenzugkraft ein. Um diesen Effekt messtechnisch zu beurteilen, wird mit Hilfe einer einfachen Versuchsanordnung die Relaxation der Saite festgestellt. Dazu wird das zu prüfende Saitenstück an einem Ende über eine Kraftmessdose fixiert und dann sehr rasch bis zu einer Zugkraft von 275 N gedehnt. Das andere Saitenende wird darauf ebenfalls fixiert und anschliessend der Abfall der in der Saite herrschenden Zugkraft in Abhängigkeit von der Zeit beobachtet oder aufgezeichnet. In Fig. 5 ist nun in einer halblogarithmischen Darstellung diese Abhängigkeit in der Kurve A1 dargestellt. Wie man sieht, sinkt die Saitenzugkraft F vom Wert 275 N während 30 min (1,8 - 10³_{S}) auf etwa 226 N ab.

Verwendet man zum Bespannen eines Tennisschlägers nun eine Darmsaite, die wie anhand der Figuren 2 und 3 beschrieben in dererfindungsgemässen konditionierten Lieferform zur Bespannung bereitgestellt ist, stellt man fest, dass danach in der am Schläger aufgespannten Saite die eintretende Relaxation merkbar geringer ist als bei einer nicht konditionierten Saite. Diese Verringerung der Relaxation ist dabei um so stärker um so kürzer die Zeit ist, innerhalb der die Saite nach ihrer Abnahme vom Trägerkörper auf den Schläger aufgespannt wird.

Dieses Verhalten wird durch die Ergebnisse der Relaxationsmessung bestätigt, welche nun an der Darmsaite kurz nach deren Abnahme vom Trägerkörper durchgeführt wird. Diese Relaxation - ausgedrückt durch die Abnahme der Saitenzugkraft F in Abhängigkeit von der Zeit entsprechend der Kurve A2 in Fig. 5 - zeigt, dass diese Abnahme doch merkbar weniger stark ausfällt als bei der einen unkonditionierten Darmsaite.

Die Kurve B 1 in Fig. 5 zeigt nun die Relaxation einer handelsüblichen 1,3 mm starken Bespannungssaite aus einem Polyamid-Monofilament und die Kurve B2 die Relaxation derselben Saite, wenn diese in der erfindungsgemäss konditionierten Lieferform bereitgestellt war und das zur Relaxationsbestimmung verwendete Saitenstück kurz vorher von dem Trägerkörper abgenommen wurde. Die Verringerung der Relaxation gegenüber der an der unkonditionierten Saite bestimmten Relaxation ist hier also schon ganz beträchtlich.

Die Kurve C1 zeigt die Relaxation bestimmt an einer 1,3 mm Bespannungssaite, in welcher, so wie in der internationalen Patentanmeldung PCT AT83/00014 beschrieben, monoaxial verstreckte Folienbändchen aus einem Polypropylen, das einen nach DIN 53 735 bestimmten Schmelzindex MFI 190/5 = 0,3 g/10 min aufweist, in mehreren übereinanderliegenden Wickellagen miteinander verschweisst sind, und die Kurve C2 die Relaxation derselben Saite, wenn sie in der erfindungsgemäss konditionierten Lieferform bereitgestellt war. Auch hier wird durch die erfindungsgemässe Konditionierung eine beträchtliche Reduzierung der Relaxation bewirkt, was bei diesem Saitenmaterial um so bedeutsamer ist, da diese Bespannungssaite, wenn sie in unkonditioniertem Zustand auf den Schläger aufgebracht wird, wie die Kurve C1 zeigt, eine relativ starke Relaxation aufweist.

Die bei der Herstellung der erfindungsgemässen konditionierten Lieferform durch Aufbringen der Bespannungssaite auf den Träger verwendete Zugkraft soll im Saitenmaterial eine Dehnung erzeugen, die vorteilhaft mindestens 5% sein soll, jedoch vorteilhaft im Bereich zwischen 5 und 10% liegen wird. Diese Zugkraft muss nun keineswegs jeweils gleich gross sein wie die dann für die beim Bespannen des Schlägers vorgesehene Vorspannkraft, sondern soll etwa in derselben Grössenordnung wie diese liegen. Insbesondere wird die Bespannung des Schlägers gewöhnlich mit einer Vorspannkraft erfolgen, die zwischen 80 und 150%, vorteilhaft aber zwischen 80 und 120% der Zugspannung liegt, mit der sie konditioniert wurde.

Für das Bespannen eines Tennisschlägers mit einer in der erfindungsgemässen konditionierten Lieferform bereitgestellten Saite wird man - insbesondere bei Kunststoffsaitenbespannungen - einen guten Effekt erzielen, wenn man den Bespannungsvorgang mit Hilfe der Bespannungssaite bzw. des Bespannsaitenabschnittes innerhalb von 60 min ab dessen Lösen vom Trägerkörper durchführt. Bessere Ergebnisse erhält man wenn man den Bespannungsvorgang innerhalb von 30 min durchführt.

Mit Hilfe des erfindungsgemässen Verfahrens zur Herstellung einer Bespannungssaite in Lieferform für Ballschläger, insbesondere für Tennisschläger, werden an sich bekannte Bespannungssaiten so konditioniert, dass jeweils die Relaxation der dannn auf den Schläger aufgespannten Saite geringer wird als bei derselben Saite im unkonditionierten Zustand. Durch diese Konditionierung wird die Gebrauchsfähigkeit der Bespannungen verbessert.

## Patentansprüche

1. Verfahren zum Konditionieren einer Bespannungssaite in Lieferform für Ballschläger, insbesondere Tennisschläger, dadurch gekennzeichnet, dass die Bespannungssaite (24) - zu ihrer Konditionierung für den Bespannungsvorgang - unter Zugspannung auf einen Trägerkörper (1), gegebenenfalls auf eine Spule aufgebracht und dort zumindest im wesentlichen in ihrer Länge konstant gehalten wird.

2. Verfahren nach Anspruch 1, dadurch gekennzeichnet, dass die durch die Zugspannung beim Aufbringen auf den Trägerkörper (1) erzeugte Dehnung der Bespannungssaite (24) mindestens 5% beträgt.

3. Verfahren nach Anspruch 2, dadurch gekennzeichnet, dass diese Dehnung der Bespannungssaite (24) zwischen 5 und 15% beträgt.

4. Verfahren nach einem der Ansprüche 1 bis 3, dadurch gekennzeichnet, dass die eingesetzte Bespannuhgssaite (24) zumindest überwiegend aus einem verstreckten thermoplastischen Kunststoff besteht.

5. Verfahren nach Anspruch 4, dadurch gekennzeichnet, dass der verstreckte thermoplastische Kunststoff ein Polyolefin enthält oder aus einem Polyolefin besteht.

6. Verfahren nach Anspruch 5, dadurch gekennzeichnet, dass das Polyolefin zumindest überwiegend aus Polypropylen besteht.

7. Verfahren nach Anspruch 6, dadurch gekennzeichnet, dass das Polypropylen ein nukieiertes Polypropylen ist.

8. Verfahren nach einem der Ansprüche 1 bis 7, dadurch gekennzeichnet, dass beide Enden der Bespannungssaite (24) an dem Trägerkörper (1) befestigt werden.

9. Verfahren nach einem der Ansprüche 1 bis 8, dadurch gekennzeichnet, dass der eingesetzte Trägerkörper (1) eine konvexe zylindrische Fläche (3), gegebenenfalls eine kreiszylindrische Fläche aufweist, auf die die Bespannungssaite (24) unter Zugspannung einlagig aufgewickelt wird.

10. Bespannungssaite in Lieferform für Ballschläger, insbesondere Tennisschläger, die auf einem Trägerkörper aufgebracht ist, dadurch gekennzeichnet, dass die auf dem Trägerkörper (1) unter Zugspannung stehende Bespannungssaite nach einem Verfahren gemäss einem der Ansprüche 1 bis 9 konditioniert ist.

11. Bespannungssaite nach Anspruch 10, dadurch gekennzeichnet, dass zumindest ein Ende (21) der unter Zugspannung auf dem Trägerkörper (1 ) aufgebrachten Bespannungssaite (24) zum Zwecke seiner Befestigung in einem im Trägerkörper (1) angebrachten kerbförmigen Schlitz (8, 9) eingeklemmt wird.

12. Verfahren zum Bespannen von Ballschlägern, insbesondere Tennisschlägern, mit einer Bespannungssaite gemäss Anspruch 10 oder 11, dadurch gekennzeichnet, dass die Bespannungssaite (24) oder ein Bespannungssaitenabschnitt, die auf dem Trägerkörper (1) unter Zugspannung stehen, von dem Trägerkörper (1) gelöst wird und man den Bespannungsvorgang mit Hilfe der Bespannungssaite bzw. des Bespannungssaitenabschnittes ab dessen Lösen vom Trägerkörper (1) innerhalb von 60 min, vorteilhaft aber innerhalb von 30 min durchführt.

13. Verfahren zum Bespannen von Ballschlägern, insbesondere von Tennisschlägern, mit einer Bespannungssaite gemäss Anspruch 10 oder 11 bzw. nach Anspruch 12, dadurch gekennzeichnet, dass das Bespannen des Ballschlägers mit einer Vorspannung erfolgt, die im Bereich zwischen 80 und 150%, vorteilhaft aber zwischen 80 und 120% der Zugspannung liegt, mit der die Bespannungssaite (24) zum Zwecke ihrer Konditionierung auf dem Trägerkörper (1) aufgebracht wurde.

## Claims

1. Process for conditioning a string in supply form for ball rackets, particularly tennis rackets, characterised in that the string (24) - for its conditioning for the stringing operation - is applied under tensile stress to a support (1 optionally on a reel, and its length is kept at least substantially constant there.

2. Process according to Claim 1, characterised in that the elongation of the string (24) caused by the tensile stress during the application to the support (1) is at least 5%.

3. Process according to Claim 2, characterised in that said elongation of the string (24) is between 5 and 15%.

4. Process according to one of Claims 1 to 3, characterised in that the string (24) used consists at least predominantly of a drawn thermoplastic material.

5. Process according to Claim 4, characterised in that the drawn thermoplastic material contains a polyolefin or consists of polyolefin.

6. Process according to Claim 5, characterised in that the polyolefin consists at least predominantly of polypropylene.

7. Process according to Claim 6, characterised in that the polypropylene is a nucleated polypropylene.

8. Process according to one of Claims 1 to 7, characterised in that both ends of the string (24) are attached to the support (1).

9. Process according to one of Claims 1 to 8, characterised in that the support (1) used has a convex cylindrical surface (3), optionally a circular cylindrical surface, on to which the string (24) is wound in a single layer under tensile stress.

10. String in supply form for ball rackets, particularly tennis rackets, which is applied to a support, characterised in that the string which is on the support (1) under tensile stress is conditioned using a process according to one of Claims 1 to 9.

11. String according to Claim 10, characterised in that at least one end (21) of the string (24) which is applied under tensile stress to the support (1) is gripped in a notch-shaped slot (8, 9) made in the support (1) for the purpose of securing it.

12. Process for stringing ball rackets, particularly tennis rackets, with a string according to Claim 10 or 11, characterised in that the string (24) or a section of the string, which is on the support (1) undertensile stress, is detached from the support (1) and the stringing process with the aid of the string or the section of string is carried out within 60 minutes, but advantageously within 30 minutes of its detachment from the support (1).

13. Process for stringing ball rackets, particularly tennis rackets, with a string according to Claim 10 or 11 or according to Claim 12 respectively, characterised in that the stringing of the ball racket takes place with an initial tension, which is in the range of 80 to 150%, but advantageously between 80 and 120% of the tensile stress with which the string (24), for the purpose of its conditioning, is applied to the support (1).

## Revendications

1. Procédé de conditionnement d'une corde pour raquette prête à la livraison pour des raquettes de sport, notamment des raquettes de tennis, caractérisé en ce que la corde pour raquette (24) - pour son conditionnement avant montage sur une raquette - est montée sous contrainte de traction sur un corps de support ( 1 ), le cas échéant sur une bobine et en ce que sa longueur y est maintenue au moins sensiblement constante.

2. Procédé selon la revendication 1, caractérisé en ce que l'allongement de la corde pour raquette (24) provoqué par la contrainte de traction, au montage sur le corps de support (1 ), est d'au moins 5%.

3. Procédé selon la revendication 2 caractérisé en ce que l'allongement de la corde pour raquette (24) est compris entre 5 et 15%.

4. Procédé selon l'une des revendications 1 à 3, caractérisé en ce que la corde pour raquette (24) mise en place se compose au moins principalement d'une matière synthétique thermoplastique étirée.

5. Procédé selon la revendication 4 caractérisé en ce que la matière synthétique thermoplastique étirée contient une polyoléfine ou se compose d'une polyoléfine.

6. Procédé selon la revendication 5 caractérisé en ce que la polyoléfine se compose au moins principalement de polypropylène.

7. Procédé selon la revendication 6 caractérisé en ce que le polypropylène est un prolypropylène nucléé.

8. Procédé selon l'une des revendications 1 à 7 caractérisé en ce que les deux extrémités de la corde pour raquette (24) sont fixées au corps de support (1).

9. Procédé selon l'une des revendications 1 à 8 caractérisé en ce que le corps de support (1) mis en place présente une surface cylindrique convexe (3), le cas échéant une surface cylindrique circulaire sur laquelle la corde pour raquette (24) est bobinée sous contrainte de traction en une couche.

10. Corde pour raquette brute de livraison pour des raquettes de sport, notamment pour raquettes de tennis et qui est montée sur un corps de support, caractérisée en ce que la corde pour raquette placée sur le corps de support (1) sous contrainte de traction est conditionnée d'après un procédé selon l'une des revendications 1 à 9.

11. Corde pour raquette selon la revendication 10, caractérisée en ce qu'au moins une extrémité (21) de la corde pour raquette (24) qui est montée sous contrainte de traction sur le corps de support ( 1 ) est pincée, pour sa fixation, dans une rainure en forme d'entaille (8, 9) qui est prévue sur le corps de support (1).

12. Procédé de montage des cordes de raquettes de sport, en particulier de raquettes de tennis, avec une corde pour raquette selon la revendication 10 ou 11 caractérisé en ce que la corde pour raquette (24) ou une section de corde pour raquette soumise à une contrainte de traction sur le corps de support (1 ) est démontée du corps de support et en ce qu'on effectue le processus de montage à l'aide de la corde pour raquette ou de la section de corde pour raquette à partir du démontage de cette corde ou de cette section du corps de support (1), en 60 minutes, plus avantageusement en 30 minutes.

13. Procédé de montage des cordes de raquettes de sport, notamment de raquettes de tennis comportant une corde pour raquette selon la revendication 10 ou 11 ou selon la revendication 12, caractérisé en ce que le montage des cordes de la raquette de sport s'effectue avec une précontrainte qui est comprise entre 80 et 150%, de préférence 80 et 120% de la contrainte de traction qui a été appliquée à la corde pour raquette (24) pour son conditionnement sur le corps de support (1 ).
